# FASCICULE DE BREVET EUROPEEN

(11) **EP 3 502 286 B1**
(45) Date de publication et mention de la délivrance du brevet: **27.01.2021**
(21) Numéro de dépôt: 17208872.6
(22) Date de dépôt: 20.12.2017
(51) Int. Cl.: C22C 5/04, A44C 27/00

(54) **ALLIAGE DE PLATINE**
PLATINLEGIERUNG
PLATINUM ALLOY

(43) Date de publication de la demande: 26.06.2019
(73) Titulaire: Omega SA, 2502 Bienne (CH)
(72) Inventeur: Leoni, Edwina, 2608 Courtelary (CH); Kissling, Gregory, 2532 Macolin (CH); Vincent, Denis, 2000 Neuchâtel (CH); Lauper, Stéphane, 2016 Cortaillod (CH); Dubach, Alban, 2502 Bienne (CH); Villard, Gaëtan, 1304 Cossonay (CH)
(74) Mandataire: ICB SA

(56) Documents cités:
- JP-A- 2005 029 879
- US-A- 4 165 983
- US-A1- 2005 284 257

## Description

### Domaine de l'invention

La présente invention se rapporte à un alliage de platine sans nickel, sans cobalt. L'invention se rapporte également à une pièce d'horlogerie, de bijouterie ou de joaillerie comportant au moins un composant réalisé avec un tel alliage.

### Arrière-plan de l'invention

Il existe sur le marché plusieurs familles d'alliages à base de platine utilisées en horlogerie et bijouterie. Ces alliages ont la particularité d'être principalement utilisés par un titre internationalement reconnu de 95%, ce qui limite fortement la teneur des éléments d'addition. Les éléments d'addition vont donc répondre à une contrainte technique spécifique à l'élément. Les premiers éléments d'addition classiques sont le ruthénium, le cobalt, le cuivre, l'iridium. Ils peuvent être associés à un deuxième élément tel que le gallium, l'indium, l'étain, l'or, le rhodium, le tungstène ou le palladium. Les alliages de platine au ruthénium ont une utilisation universelle pour la bijouterie et l'horlogerie notamment pour les produits usinés. Les alliages de platine au cobalt répondent à la technique de la coulée par cire perdue. Les alliages au cuivre répondent à une demande économique du marché. Les alliages à l'iridium sont utilisés en bijouterie pour leur éclat. De ce fait, chaque alliage ne répond qu'à un nombre très limité de contraintes.

L'inconvénient d'un alliage de platine à l'iridium est qu'au titre de 95%, l'alliage est très mou et ne répond pas aux contraintes horlogères. Pour répondre à ces contraintes, certains utilisent des alliages platine/iridium à des titres plus bas en platine tels que 90%, 85%, voire 80%. L'inconvénient de cette situation est qu'ils ne sont plus poinçonnables au titre de 95 %.

Le Tableau 1 ci-après mentionne les duretés des alliages de platine en fonction de la teneur en iridium à l'état recuit.

**Tableau 1 : Dureté à l'état recuit des alliages au platine.**

| Pt80Ir20 | Pt85Ir15 | Pt900Ir10 | Pt95Ir50 |
|---|---|---|---|
| *242 HV* | *172 HV* | *120 HV* | *76 HV* |

Plusieurs alliages au platine à l'iridium existent sur le marché décrits ci-dessous.

Le brevet FR 2381832 A1 se rapporte à des alliages d'au moins 95% de platine, comprenant de l'iridium ainsi que du gallium entre 1.5% et 3.5% ou de l'indium entre 0.5 et 3.5% en poids, ce qui baisse le point de fusion des alliages et permet de les couler plus facilement.

Le brevet JP1515724C se rapporte à des alliages comprenant 80-85% de platine, 0.05% à 5% de mischmétal et 1 à 15 % en total d'éléments comprenant entre autre de l'iridium, l'introduction de mischmétal améliorant la dureté et la coulabilité de l'alliage.

Le brevet JP1509078C se rapporte à des alliages comprenant 90-95% de platine, 0.01% à 3% de Ca ou borure de calcium et 1 à 15 % en total d'éléments comprenant entre autre de l'iridium. L'introduction de bore et borure de calcium est utile pour améliorer la coulabilité ainsi que pour affiner la taille des grains de l'alliage.

Le brevet JP S61134134A se rapporte à des alliages comprenant 84% à 96% de platine, 1 à 15% de palladium, 0.5 à 5% de Co et 0.1 à 5% d'iridium, la combinaison Pd-Co augmentant la dureté des alliages.

Les alliages décrits dans ces quatre brevets peuvent présenter chromatiquement des valeurs de a* et de b* trop élevées et un titre platine parfois inférieur à 95%, ces deux caractéristiques ne permettant pas de prétendre d'utiliser lesdits alliages dans le domaine de l'horlogerie et bijouterie.

### Résumé de l'invention

La présente invention a donc pour but d'améliorer substantiellement les alliages de platine au titre de 95 % à l'iridium en fournissant un alliage de platine sans nickel, sans cobalt, ayant des caractéristiques mécaniques répondants aux critères horlogers tout en gardant la couleur et la luminosité propres aux alliages de platine à l'iridium.

Un autre de but de la présente invention est de fournir un alliage platine au titre de 95% à l'iridium sans nickel, sans cobalt, présentant un compromis intéressant entre une bonne aptitude à l'usinage, au casting, au sertissage et au polissage.

A cet effet, la présente invention se rapporte à un alliage de platine sans nickel, sans cobalt, comprenant, exprimé en poids, de 95.0 à 96.0 % de Pt, de 0.5 à 4.5 % d'Ir, de 0.01 à 2% d'Au, de 0 à 2% de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

Avec un alliage répondant à la définition susmentionnée, on obtient un alliage de platine répondant à l'ensemble des critères requis pour des alliages destinés à être utilisés dans le domaine horloger et de la bijouterie, notamment pour ce qui concerne sa couleur et son éclat ainsi que son aptitude à être usiné, coulé, poli et serti.

La présente invention concerne également une pièce d'horlogerie, de bijouterie ou de joaillerie comportant au moins un composant réalisé dans un alliage tel que défini ci-dessus. Ce composant est par exemple une boite de montre, un cadran, un bracelet, un fermoir de bracelet, une couronne, un index, une applique, une aiguille, un bijou, ou un accessoire.

La présente invention concerne également l'utilisation d'un alliage tel que défini ci-dessus dans une pièce d'horlogerie, de bijouterie ou de joaillerie.

### Description détaillée de modes de réalisation préférés

L'alliage de la présente invention est un alliage de platine au titre de 95% sans nickel, sans cobalt.

Selon l'invention, l'alliage de platine comporte, exprimé en poids, de 95.0 à 96.0 % de Pt, de 0.5 à 4.5 % d'Ir, de 0.01 à 2% d'Au, de 0 à 2 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

Selon une première variante, l'alliage de platine comporte, exprimé en poids, de 95.0 à 96.0 % de Pt, de 2.2 à 4.4 % d'Ir, de 0.01 à 0.8 % d'Au, de 0.01 à 1.5 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

Selon une deuxième variante, l'alliage de platine comporte, exprimé en poids, de 95.0 à 96.0 % de Pt, de 2.9 à 4.3 % d'Ir, de 0.05 à 0.6% d'Au, de 0.01 à 1 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

Selon une troisième variante, l'alliage de platine comporte, exprimé en poids, de 95.0 à 96.0 % de Pt, de 3.5 à 4.2 % d'Ir, de 0.05 à 0.6 % d'Au, de 0.06 à 0.5 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

Les éléments d'addition, tel que Ru, Rh et Ga peuvent être utilisés pour améliorer la dureté, Sn permet d'abaisser la température de fusion, Re et Pd possèdent le même comportement que les éléments platineux.

Les alliages de platine selon invention trouvent une application particulière pour la réalisation de pièce d'horlogerie de bijouterie ou de joaillerie. Dans cette application, cet alliage permet notamment d'avoir une couleur éclatante ainsi qu'une dureté suffisante pour être usiné, coulé, serti et poli.

Pour préparer l'alliage de platine selon l'invention on procède de la façon suivante :
Les principaux éléments entrant dans la composition de l'alliage ont une pureté entre 999 et 999.9 pour mille et sont désoxydés.

On place les éléments de la composition de l'alliage dans un creuset que l'on chauffe jusqu'à fusion des éléments.

Le chauffage est réalisé dans un four à induction étanche sous pression partielle d'azote.

L'alliage fondu est coulé dans une lingotière.

Après solidification, on fait subir au lingot une trempe à l'eau.

Le lingot trempé est ensuite laminé à froid puis recuit. Le taux d'écrouissage entre chaque recuit est de 66 à 80 %.

Chaque recuit dure 20 à 30 minutes et se fait entre 900°C et 1100°C sous une atmosphère réductrice composée de N₂ et H₂.

Le refroidissement après les recuits se fait par une trempe à l'eau.

Les exemples qui vont suivre ont été réalisés conformément aux conditions exposées dans le Tableau 2 ci-dessous et se rapportent tous à des alliages de platine 95% ou à des références d'alliages au platine du marché. Les proportions indiquées sont exprimées en pourcentage en poids.

**Tableau 2 : Tableau des compositions des alliages testés.**

| | Pt | Ir | Au | Ge |
|---|---|---|---|---|
| 1 (comp) | 80 | 20 | | |
| 2 (comp) | 85 | 15 | | |
| 3 (comp) | 90 | 10 | | |
| 4 (comp) | 95 | 5 | | |
| 5 (inv) | 95.3 | 3.5 | 1 | 0.2 |
| 6 (inv) | 95.3 | 4 | 0.5 | 0.2 |
| 7 (inv) | 95.3 | 4.5 | 0.01 | 0.19 |
| 8 (inv) | 95.3 | 4.2 | 0.01 | 0.49 |
| 9 (inv) | 95.3 | 3.7 | 0.01 | 0.99 |

On trouvera dans le Tableau 3 ci-dessous différentes propriétés des alliages obtenus selon les exemples N°1 à N°9 du Tableau 2.

Le Tableau 3 donne en particulier les indications relatives à la dureté Vickers de l'alliage à l'état recuit, ainsi qu'à celles de la couleur mesurée dans un système de coordonnées à trois axes.

Ce système de mesure à trois dimensions dénommé CIELab, CIE étant le sigle de la Commission Internationale de l'Eclairage et Lab les trois axes de coordonnées, l'axe L mesurant la composante blanc-noir (noir=0 ; blanc =100), l'axa a mesurant la composante rouge-vert (rouge = valeurs positives +a ; vert =valeurs négatives -a) et l'axe b mesurant la composante jaune-bleu (jaune = valeurs positives +b ; bleu =valeurs négatives -b). (cf. norme ISO7724 établie par la Commission Internationale de l'Eclairage).

Les valeurs colorimétriques sont mesurées avec un appareil MINOLTA CM 3610 d dans les conditions suivantes :
Illuminant : D65
Tilt : 10°
Mesure : SCI + SCE (spéculaire inclus + exclus)
UV : 100%
Focale de mesure : 4 mm
Etalonnage : corps noir et corps blanc

**Tableau 3 : Tableau des couleurs et de dureté des alliages testés.**

| | L | a* | b* | HV |
|---|---|---|---|---|
| 1 (comp) | 88.4 | 0.6 | 3.4 | 242 |
| 2 (comp) | 88.4 | 0.6 | 3.7 | 172 |
| 3 (comp) | 87.6 | 0.6 | 4.0 | 130 |
| 4 (comp) | 88.1 | 0.7 | 4.0 | 76 |
| 5 (inv) | 87.6 | 0.7 | 4.2 | 145 |
| 6 (inv) | 87.8 | 0.7 | 4.1 | 149 |
| 7 (inv) | 87.5 | 0.7 | 4.3 | 145 |
| 8 (inv) | 87.9 | 0.7 | 4 | 200 |
| 9 (inv) | 87.7 | 0.7 | 4.1 | 210 |

Les alliages N° 1 à 3 sont des alliages binaires Ptlr du marché qui présentent l'inconvénient de n'avoir pas de titre légal reconnu internationnalement.

L'alliage N°4 est l'alliage Pt950lr50 qui présente l'inconvénient d'avoir une dureté trop faible pour être utilisé dans le domaine horloger,

Les alliages N°5 à 9 de l'invention ont été élaborés et testés en déformation pour répondre à la double contrainte d'éclat/blancheur et de capacité de déformation requise pour des alliages destinés à être utilisés dans le domaine horloger et de la bijouterie, soit pour présenter les valeurs chromatiques telles que L ≥ 87, a* ≤ 0.7 et b* ≤ 4.3, ainsi qu'une dureté comprise entre 140 Hv et 220 Hv, et de préférence comprise entre 140 Hv et 160 Hv.

Les alliages des exemples comparatifs ne permettent pas de répondre à cette double contrainte.

## Revendications

1. Alliage de platine sans nickel et sans cobalt, comprenant, exprimé en poids, les éléments suivants :
95.0 à 96 % de Pt,
0.5 à 4.5 % d'Ir
0.01 à 2% d'Au
0 à 2 % de Ge
0 à 1% d'au moins un des éléments d'addition Ru, Rh, Pd, Sn, Ga, Re, les pourcentages respectifs de l'ensemble des éléments de l'alliage se complétant jusqu'à 100%.

2. Alliage de platine selon la revendication 1 comprenant, exprimé en poids, de 95.0 à 96.0 % de Pt, de 2.2 à 4.4 % d'Ir, de 0.01 à 0.8 % d'Au, de 0.01 à 1.5 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

3. Alliage de platine selon la revendication 2 comprenant, exprimé en poids, de 95.0 à 96.0 % de Pt, de 2.9 à 4.3 % d'Ir, de 0.05 à 0.6 % d'Au, de 0.01 à 1 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

4. Alliage de platine selon la revendication 3 comprenant, exprimé en poids, de 95.0 à 96.0 % de Pt, de 3.5 à 4.2 % d'Ir, de 0.05 à 0.6 % d'Au, de 0.06 à 0.5 % de Ge, et de 0 à 1% d'au moins un des éléments d'addition Ru, Rh, Pd, Sn, Ga, Re, les pourcentages respectifs de l'ensemble des éléments de l'alliage se complétant jusqu'à 100%.

5. Pièce d'horlogerie, de bijouterie ou de joaillerie comportant au moins un composant réalisé dans un alliage selon l'une des revendications de 1 à 4.

6. Pièce d'horlogerie, de bijouterie ou de joaillerie selon la revendication 5, **caractérisé en ce que** le composant est choisi parmi le groupe comprenant une boite de montre, un cadran, un bracelet, un fermoir de bracelet, une couronne, un index, une applique, une aiguille, un bijou, et un accessoire.

7. Utilisation d'un alliage selon l'une des revendications 1 à 4 dans une pièce d'horlogerie, de bijouterie ou de joaillerie.

## Patentansprüche

1. Platinlegierung ohne Nickel und ohne Cobalt, umfassend, ausgedrückt in Gewicht, folgende Elemente:
95,0 bis 96 % Pt,
0,5 bis 4,5 % Ir
0,01 bis 2 % Au
0 bis 2 % Ge
0 bis 1 % von mindestens einem der Zusatzelemente Ru, Rh, Pd, Sn, Ga, Re, wobei sich die jeweiligen Prozentangaben aller Legierungselemente bis auf 100 % ergänzen.

2. Platinlegierung nach Anspruch 1, umfassend, ausgedrückt in Gewicht, 95,0 bis 96,0 % Pt, 2,2 bis 4,4 % Ir, 0,01 bis 0,8 % Au, 0,01 bis 1,5 % Ge und 0 bis 1 % von mindestens einem der Zusatzelemente Ru, Rh, Pd, Sn, Ga, Re, wobei sich die jeweiligen Prozentangaben aller Legierungselemente bis auf 100 % ergänzen.

3. Platinlegierung nach Anspruch 2, umfassend, ausgedrückt in Gewicht, 95,0 bis 96,0 % Pt, 2,9 bis 4,3 % Ir, 0,05 bis 0,6 % Au, 0,01 bis 1 % Ge und 0 bis 1 % von mindestens einem der Zusatzelemente Ru, Rh, Pd, Sn, Ga, Re, wobei sich die jeweiligen Prozentangaben aller Legierungselemente bis auf 100 % ergänzen.

4. Platinlegierung nach Anspruch 3, umfassend, ausgedrückt in Gewicht, 95,0 bis 96,0 % Pt, 3,5 bis 4,2 % Ir, 0,05 bis 0,6 % Au, 0,06 bis 0,5 % Ge und 0 bis 1 % von mindestens einem der Zusatzelemente Ru, Rh, Pd, Sn, Ga, Re, wobei sich die jeweiligen Prozentangaben aller Legierungselemente bis auf 100 % ergänzen.

5. Uhrmacherei-, Schmuck- oder Juwelierstück, umfassend mindestens eine Komponente, die in einer Legierung nach einem der Ansprüche 1 bis 4 ausgeführt ist.

6. Uhrmacherei-, Schmuck- oder Juwelierstück nach Anspruch 5, **dadurch gekennzeichnet, dass** die Komponente ausgewählt wird aus der Gruppe, umfassend ein Uhrgehäuse, ein Zifferblatt, ein Armband, eine Armbandschließe, eine Krone, einen Index, eine Applike, einen Zeiger, ein Juwel und ein Zubehör.

7. Verwendung einer Legierung nach einem der Ansprüche 1 bis 4 in einem Uhrmacherei-, Schmuck- oder Juwelierstück.

## Claims

1. Nickel-free and cobalt-free platinum alloy, comprising, expressed by weight, the following elements:
95.0% to 96.0% of Pt,
0.5% to 4.5% of Ir
0.01% to 2% of Au
0 to 2% of Ge
0 to 1% of at least one of the alloying elements Ru, Rh, Pd, Sn, Ga, Re, the respective percentages of all of the elements of the alloy adding up to 100%.

2. Platinum alloy according to claim 1, comprising, expressed by weight, from 95.0% to 96.0% of Pt, from 2.2% to 4.4% of Ir, from 0.01% to 0.8% of Au, from 0.01% to 1.5% of Ge, and from 0 to 1% of at least one of the alloying elements Ru, Rh, Pd, Sn, Ga, Re, the respective percentages of all of the elements of the alloy adding up to 100%.

3. Platinum alloy according to claim 2, comprising, expressed by weight, from 95.0% to 96.0% of Pt, from 2.9% to 4.3% of Ir, from 0.05% to 0.6% of Au, from 0.01% to 1% of Ge, and from 0 to 1% of at least one of the alloying elements Ru, Rh, Pd, Sn, Ga, Re, the respective percentages of all of the elements of the alloy adding up to 100%.

4. Platinum alloy according to claim 3, comprising, expressed by weight, from 95.0% to 96.0% of Pt, from 3.5% to 4.2% of Ir, from 0.05% to 0.6% of Au, from 0.06% to 0.5% of Ge, and from 0 to 1% of at least one of the alloying elements Ru, Rh, Pd, Sn, Ga, Re, the respective percentages of all of the elements of the alloy adding up to 100%.

5. Timepiece or piece of jewellery comprising at least one component made from Nickel-free and cobalt-free platinum alloy according to one of claims 1 to 4.

6. Timepiece or piece of jewellery according to claim 5, **characterized in that** the component is chosen from the group comprising a watch case, a dial, a bracelet or watch strap, a bracelet or watch strap clasp or buckle, a crown, an index, an applique, a hand, a jewel and an accessory.

7. Use of an alloy according to one of claims 1 to 4 in a timepiece or piece of jewellery.
